# EUROPÄISCHE PATENTSCHRIFT

(11) **EP 0 001 415 B1**
(45) Veröffentlichungstag und Bekanntmachung des Hinweises auf die Patenterteilung: **17.06.1981**
(21) Anmeldenummer: 78100932.9
(22) Anmeldetag: 19.09.1978
(51) Int. Cl.: G03C 5/50, C07C 109/00, C07C 83/10

(54) **Photographisches Umkehrverfahren mit chemischer Verschleierung, chemische Verschleierungsbäder und ihre Verwendung zur Herstellung photographischer Bilder**
Photographic inversion process with chemical fogging, chemical fogging baths therefor, and their use in the production of photographic images
Procédé photographique d'inversion par voilage chimique, bains de voilage chimique et leur emploi pour obtenir des images photographiques

(30) Priorität: 01.10.1977 DE 2744356
(43) Veröffentlichungstag der Anmeldung: 18.04.1979
(73) Patentinhaber: Agfa-Gevaert AG, 51373 Leverkusen (DE)
(72) Erfinder: Wernicke, Ubbo, Dr., D-5068 Odenthal (DE)

## Beschreibung

Die Erfindung betrifft ein verbessertes Umkehrverfahren mit chemischer Verschleierung, chemische Verschleierungsbäder und ihre Verwendung zur Herstellung photographischer Bilder.

Bei den üblichen photographischen Umkehrverfahren zur Herstellung positiver schwarz-weißer oder farbiger photographischer Aufnahmen wird das bildmäßig belichtete photographische Material zunächst mit einem Erstentwickler entwickelt. Danach wird uniform belichtet und das so belichtete Material der Zweitentwicklung mit einem Schwarz-Weiß- oder Farbentwickler unterworfen. Der Verfahrensgang wird abgeschlossen durch die Bleichung und/oder Fixierung oder Bleichfixierung des photographischen Materials.

Diese Umkehrverfahren könnten erheblich einfacher und betriebssicherer gestaltet werden, wenn es gelingt, die Zweitbelichtung durch eine geeignete andere Behandlung des photographischen Materials zu ersetzen. Vor allem bei der Verarbeitung von Roll- und Kleinbildfilmen in Spiralen sowie von Planfilmen in Planfilmhaltern für mehrfache Einsätze ist eine Zweitbelichtung schwierig zu handhaben.

Es ist bekannt, daß sich die Zweitbelichtung vermeiden läßt durch die Anwendung chemischer Verschleierungsmittel, die spätestens zur Zweitentwicklung gegeben werden. Für diese Zwecke sind beschrieben worden z.B. Boranocarbonate, Borhydride und Alkylaminoborane, beispielsweise in der deutschen Offenlegungsschrift 1 622 258.

Der Nachteil dieser Verbindungen liegt darin, daß sie in Lösung gegen Luftsauerstoff empfindlich sind und sich damit ihre Konzentration in der Lösung ändert. Dies wirkt sich in der Anwendung der bisher bekannten Verschleierungsbäder dadurch verstärkt aus, daß der optimale Verschleierungsgrad von einer bestimmten Konzentration des Verschleierungsmittels in sehr engen Grenzen erreicht wird, Wird z.B. eine zu hohe Konzentration vorgegeben, um den Verlust durch Oxidation durch Luftsauerstoff während der Gebrauchsdauer zu kompensieren, so wird neben der erwünschten Keimbildung eine unerwünscht starke Reduktion von Silberhalogenid stattfinden, so daß Silberhalogenid zur Farbstoffbildung im Color-Zweitentwickler fehlt.

Die aus den deutschen Offenlegungsschriften 1 814834 und 2009693 bekannten Verschleierungsbäder enthalten als Verschleierungsmittel komplexierte Zinn-II-Ionen. Wenngleich in diesen Bädern die Konzentration an oxidierbaren freien Metallionen äußerst gering gehalten wird, so ist doch die Oxidierbarkeit noch in einem Ausmaße vorhanden, daß eine weitere Stabilisierung der Verschleierungsmittel gegen Luftsauerstoff erforderlich ist. Des weiteren zeigen derartige reduzierende Verarbeitungsbäder eine ausgeprägte Neigung zur Schimmelbildung bei längeren Standzeiten.

Die Stabilität der Verschleierungsmittel steigt mit fallendem pH-Wert der sie enthaltenden Lösungen. Einer generellen Verwendung von stark sauren Lösungen der Verschleierungsmittel steht aber entgegen, daß die in photographischen Materialien üblichen Farbstoffe zum Teil im stärker sauren Bereich angegriffen werden und daß bei einem wünschenswerten direkten Übergang des photographischen Materials aus dem das Verschleierungsmittel enthaltenden Bad in den alkalischen Farbentwickler Säuren in nicht exakt kontrollierbarem Maße in den Farbentwickler eingeschleppt werden und zur Beeinträchtigung der Farbentwickleraktivität führen können.

Aus der GB-PS 1 467 007 sind Verschleierungsverfahren mit bestimmten Zinnkomplexen bekannt. Diese Zinnkomplexe sind vorzugsweise Bestandteil eines photographischen Entwicklers. Derartige Entwicklerbäder weisen einen pH-Wert von _{>}9 auf. Die Bäder können weitere Zusätze, z.B. Antioxydantien wie Hydroxylamin enthalten.

Eine Aufgabe der Erfindung ist es, die Beständigkeit von Verschleierungsmittel enthaltenden Bädern zu erhöhen und die Nachteile bekannter Bäder zu vermeiden. Insbesondere ist es Aufgabe der Erfindung, die Stabilität von Bädern zu erhöhen, die als Verschleierungsmittel Komplexe von geeigneten Metallionen, insbesondere von Zinn-II-Ionen, enthalten.

Es wurde nun gefunden, daß eine derartige Stabilisierung dadurch erreicht werden kann, daß die das Verschleierungsmittel enthaltenden Bäder, insbesondere vor der Zweitentwicklung verwendeten Vorbäder, zusätzlich zu den verschleiernd wirkenden Metallkomplexen mindestens ein Stabilisierungsmittel folgender allgemeinen Formel, bzw. eines Tautomeren davon, oder mindestens ein Salz der Verbindungen dieser allgemeinen Formel enthalten: worin bedeuten:
R¹, R² gleich oder verschieden Wasserstoff, eine gesättigte oder ungesättigte aliphatische Gruppe, Aryl, eine heterocyclische Gruppe, eine Acyl-Gruppe,
X OR³ oder NR⁴R⁵, worin R³, R⁴ und R⁵ gleich oder verschieden sind und die unter R¹ angegebene Bedeutung haben;
   und/oder
_{R}¹ und R² zusammen die zur Vervollständigung eines vorzugsweise 5- oder 6-gliedrigen Ringes erforderlichen Ringglieder.

Die Reste R^{l}, R², R³, R⁴ und R⁵ können gegebenenfalls selbst mit photographisch unbedenklichen Resten substituiert sein. Derartige Substituenten sind in vorliegendem Falle insbesondere Alkyl, insbesondere mit max. 4 C-Atomen; Cycloalkyl, bevorzugt mit 5 oder 6 C-Atomen; Aryl, insbesondere Phenyl und Heterocyclyl.

Als Acylreste werden solche verstanden, die sich ableiten von aliphatischen oder aromatischen Carbon- oder Sulfonsäuren einschließlich Kohlensäuremonoestern, Carbaminsäuren oder Sulfaminsäuren. Beispiele für derartige Acylreste sind Formyl, Acetyl, Benzoyl, Phenylcarbamoyl, Ethoxycarbonyl.

Geeignete Stabilisierungsmittel sind beispielsweise Acetyl-2-phenylhydrazin und Hydroxyl-! ammoniumsulfat.

Besonders geeignet sind Verbindungen der allgemeinen Formel, in denen bedeuten:
X = OH
R¹ = H, gesättigte oder ungesättigte aliphatische Gruppe, Aryl, eine heterocyclische Gruppe, eine gegebenenfalls substituierte Acylgruppe,

insbesondere folgende Verbindungen

Besonders geeignet sind Verbindungen, in denen R¹ eine substituierte Acylgruppe bedeutet.

Als heterocyclische Reste sind insbesondere bevorzugt 5- oder 6-gliedrige N-haltige Reste.

Geeignete Mengen an Stabilisierungsmitteln liegen zwischen 0,5 mMol und 200 mMol, bevorzugt zwischen 2 mMol und 20 mMol pro Liter des entsprechenden Bades. Dabei wird die Menge des Stabilisierungsmittels so bemessen, daß zwar eine ausreichende Stabilisierung der Verschleierungsmittel gewährleistet ist, andererseits aber so gering ist, daß die Stabilisierungsmittei nur in untergeordnetem Umfange selbst auf das photographische Material wirken.

Der pH-Wert der erfindungsgemäß zu verwendenden Bäder liegt zwischen pH 3 und pH 8. Besonders bei diesen pH-Werten werden ausgezeichnete Ergebnisse erhalten, wenn durch Anwesenheit eines geeigneten Puffers im Bad eine ausreichende Pufferkapazität im gewünschten pH-Bereich gewährleistet ist.

Die Verschleierungsmittel können in den üblichen Konzentrationen verwendet werden. Zur Regenerierung der Verschleierungsbäder können auch Flüssigkonzentrate hoher Konzentration verwendet werden, die bis zum 100-fachen verdünnt werden können.

Die Herstellung der erfindungsgemäß zu verwendenden Stabilizierungsmittel kann nach bekannten Verfahren erfolgen, wie z.B. beschrieben in Houben-Weyl, Band 10/4, Seite 192 ff. und in Chemische Berichte, 101 (1968), Seiten 3344 ff.

Als Komplexbildner für die Verschleierungsmittel sind insbesondere Carbonsäuren und Phosphonsäuren geeignet, wie z.B.:
Aminocarbonsäuren, wie z.B. Äthylendiamintetraessigsäure und die in der deutschen Offenlegungsschrift 1 814 834 genannten Hydroxycarbonsäuren, wie beispielsweise Gluconsäure und Citronensäure; Phosphonsäuren vom Typ der Nitrilomethylenphosphonsäuren und der Alkylidenphosphonsäuren, wie sie beispielsweise in der deutschen Offenlegungsschrift 2 009 693 aufgeführt sind, Azacycloalkan-2,2-diphosphonsäuren, wie sie aus der deutschen Offenlegungsschrift 2 610 678 bekannt sind oder Phosphonocarbonsäuren mit wenigstens einer Carboxy- und wenigstens einer Phosphonogruppe im Molekül, insbesondere Säuren folgender allgemeiner Formel: worin bedeuten
R⁷,R⁸,R⁹,R'⁰ gleich oder verschieden, Wasserstoff, Alkyl mit 1 bis 4 C-Atomen, Hydroxyl oder (CH₂)ₘX, wobei X eine Phosphono- oder eine Carboxygruppe sein kann und m 0 oder eine ganze Zahl von 1 bis 4, mit der Maßgabe, daß wenigstens einer der Substituenten R⁷ bis R¹⁰ aus einer Phosphonogruppe besteht oder eine solche enthält.

Eine besonders geeignete Phosphonocarbonsäure ist 1,2,4-Tricarboxybutan-2-phosphonsäure.

Die genannten Komplexbildner können in den erfindungsgamäß zu verwendenden Bädern einzeln oder in Kombination und gegebenenfalls im Überschuß, bezogen auf die vorhandenen Zinn-II-Ionen, eingesetzt werden.

Zur Entwicklung in dem erfindungsgemäßen photographischen Umkehrverfahren können die üblichen Farbentwicklersubstanzen verwendet werden, wie beispielsweise:
N,N-Dimethyl-p-phenylendiamin
4-Amino-3-methyl-N-äthyl-N-methoxyäthylanilin
Monomethyl-p-phenylendiamin
2-Amino-5-diäthylaminotoluol
N-Butyl-N-w-sulfobutyl-p-phenylendiamin
2-Amino-5-(N-äthyl-N-ß-methansulfonamidäthyl-amino)-toluol
N-Äthyl-N-ß-hydroxyäthyl-p-phenylendiamin
N,N-Bis-(ß-hydroxyäthyl)-p-phenylendiamin
2-Amino-5-(N-äthyl-N-ß-hydroxyäthylamino)-toluol

Weitere brauchbare Farbentwickler sind beispielsweise beschrieben in J. Amer. Chem. Soc. 73, 3100 (1951).

Das erfindungsgemäße Verfahren ist auf die Behandlung eines lichtempfindlichen, photographischen Materials anwendbar, welches Kuppler enthält. Bei diesen Verbindungen kann es sich um die üblichen Farbkuppler handeln, die in der Regel den Silberhalogenidschichten selbst einverleibt sind. So enthält die rotempfindliche Schicht beispielsweise einen nicht diffundierenden Farbkuppler zur Erzeugung des blaugrünen Teilfarbenbildes, in der Regel einen Kuppler vom Phenol- oder a-Naphtholtyp. Die grünempfindliche Schicht enthält mindestens einen nicht diffundierenden Farbkuppler zur Erzeugung des purpurnen Teilfarbenbildes, wobei üblicherweise Farbkuppler vom Typ des 5-Pyrazolons oder des Indazolons Verwendung finden. Die blauempfindliche Schichteinheit schließlich enthält mindestens einen nicht diffundierenden Farbkuppler zur Erzeugung des gelben Teilfarbenbildes, in der Regel einen Farbkuppler mit einer offenkettigen Ketomethylengruppierung. Farbkuppler dieser Arten sind in großer Zahl bekannt und in einer Vielzahl von Patentschriften beschrieben, Beispielhaft sei hier auf die Veröffentlichung "Farbkuppler" von W. PELZ in "Mitteilungen aus den Forschunglaboratorien der Agfa, Leverkusen/München", Band 111 (1961) und K. VENKATARAMAN in "The Chemistry of Synthetic Dyes", Vol. 4, 341-387, Academio Press, 1971, hingewiesen.

Als nicht diffundierende Farbkuppler können 2-Äquivalentkuppler verwendet werden; diese enthalten in der Kupplungsstelle einen abspaltbaren Substituenten, so daß sie zur Farbbildung nur zwei Äquivalente Silberhalogenid benötigen im Unterschied zu den üblichen 4-Äquivalentkupplern. Zu den einsetzbaren 2-Äquivalentkupplern gehören beispielsweise die bekannten DIR-Kuppler, bei denen der abspaltbare Rest nach Reaktion mit Farbentwickleroxidationsprodukten als diffundierender Entwicklungsinhibitor in Freiheit gesetzt wird. Weiterhin können zur Verbesserung der Eigenschaften des photographischen Materials die sogenannten Weißkuppler eingesetzt werden.

Die nicht diffundierenden Farbkuppler und farbgebenden Verbindungen werden den lichtempflindlichen Silberhalogenidemulsionen oder sonstigen Gießlösungen nach üblichen bekannten Methoden zugesetzt. Wenn es sich um wasser- oder alkalilösliche Verbindungen handelt, können sie den Emulsionen in Form von wässrigen Lösungen, gegebenenfalls unter Zusatz von mit Wasser mischbaren organischen Lösungsmitteln wie Äthanol, Aceton oder Dimethylformamid, zugesetzt werden. Soweit es sich bei den nicht diffundierenden Farbkupplern und farbgebenden Verbindungen um wasser- bzw. alkaliunlösliche Verbindungen handelt, können sie in bekannter Weise emulgiert werden, z.B. indem eine Lösung dieser Verbindungen in einem niedrigsiedenden organischen Lösungsmittel direkt mit der Silberhalogenidemulsion oder zunächst mit einer wässrigen Gelatinelösung vermischt wird, worauf das organische Lösungsmittel in üblicher Weise entfernt wird. Ein so erhaltenes Gelatineemulgat der jeweiligen Verbindung wird anschließend mit der Silberhalogenidemulsion vermischt. Gegebenenfalls verwendet man zur Einemulgierung derartiger hydrophober Verbindungen zusätzlich noch sogenannte Kupplerlösungsmittel oder Ölformer; das sind in der Regel höhersiedende organische Verbindungen, die die in den silberhalogenidemulsionen zu emulgierenden nicht diffundierenden Farbkuppler und Entwicklungsinhibitor abspaltenden Verbindungen in Form öliger Tröpfchen einschließen. Verweisen sei in diesem Zusammenhang beispielsweise auf die US-Patentschriften 2322027, 2 533 514, 3689271 und 3 765 897. Für die vorliegende Erfindung sind die üblichen Silberhalogenidemulsionen geeignet. Diese können als Silberhalogenid Silberchlorid, Silberbromid, Silberjodid oder Gemische davon enthalten. Als Bindemittel für die photopraphischen Schichten wird vorzugsweise Gelatine verwendet.

Diese kann jedoch ganz oder teilweise durch andere natürliche oder synthetische Bindemittel ersetzt werden. An natürlichen Bindemitteln sind z.B. Alginsäure und deren Derivate wie Salze, Ester oder Amide, Cellulosederivate wie Carboxymethylcellulose, Alkylcellulose wie Hydroxäthylcellulose, Stärke oder deren Derivate wie Äther oder Ester oder Caragenate geeignet. An synthetischen Bindemitteln seien erwähnt Polyvinylalkohol, teilweise verseiftes Polyvinylacetat, Polyvinylpyrrolidon und dergleichen.

Die Emulsionen können auch chemisch sensibilisiert werden, z.B. durch Zusatz schwefelhaltiger Verbindungen bei der chemischen Reifung, beispielsweise Allylisothiocyanat, Allylthioharnstoff, Natriumthiosulfat und ähnliche. Als chemische Sensibilisatoren können ferner auch Reduktionsmittel, z.B. die in den belgischen Patentschriften 493 464 oder 568 687 beschriebenen Zinnverbindungen, ferner Polyamine wie Diäthylentriamin, oder Aminomethansulfinsäurederivate, z.B. gemäß der belgischen Patentschrift 547 323, verwendet werden. Geeignet als chemische Sensibilisatoren sind auch Edelmetalle, wie Gold, Platin, Palladium, Iridium, Ruthenium oder Rhodium, sowie Verbindungen dieser Metalle. Diese Methode der chemischen Sensibilisierung ist in dem Artikel von R. KOSLOWSKY, Z. WISS. Phot. 46, 65-72 (1951), beschrieben. Es ist ferner möglich, die Emulsionen mit Polyalkylenoxidderivaten zu sensibilisieren, z.B. mit Polyäthylenoxid eines Molekulargewichtes zwischen 1000 und 20.000, ferner mit Kondensationsprodukten von Alkylenoxiden und aliphatischen. Carbonsäuren, aliphatischen Aminen, aliphatischen Diaminen und Amiden. Die Kondensationsprodukte haben eine Molekulargewicht von mindestens 700, vorzugsweise von mehr als 1000. Zur Erzielung besonderer Effekte kann man diese Sensibilisatoren selbstverständlich kombiniert verwenden, wie in der belgischen Patentschrift 537 278 und in der britischen Patentschrift 727 982 beschrieben.

Die Emulsionen können auch spektral sensibilisiert sein, z.B. durch die üblichen Mono- oder Polymethinfarbstoffe, wie saure oder basische Cyanine, Hemicyanine, Streptocyanine, Merocyanine, Oxonole, Hemioxonole, Styrylfarbstoffe oder anderen, auch drei- oder mehrkernige Methinfarbstoffe, beispielsweise Rhodacyanine oder Neocyanine. Derartige Sensibilisatoren sind beispielsweise beschrieben in dem Werk von F. M. HAMER "The Cyanine Dyes and Related Compound" (1964), Interscience Publishers John Wiley and Sons. Die Emulsionen können die üblichen Stabilisatoren ehthalten, wie z.B. homöopolare oder salzartige Verbindungen des Quecksilbers mit aromatischen oder heterocyclischen Ringen, wie Mercaptotriazole, einfache Quecksilbersalze, Sulfoniumquecksilberdoppelsalze und andere Quecksilberverbindungen. Als Stabilisatoren sind ferner geeignet Azaindene, vorzugsweise Tetra- oder Pentaazaindene, insbesondere solche, die mit Hydroxyl- oder Aminogruppen substituiert sind. Derartige Verbindungen sind in dem Artikel von BIRR, Z. Wiss. Phot., 47, 2-58 (1952) beschrieben. Weitere geeignete Stabilisatoren sind u.a. heterocyclische Mercaptoverbindungen, z.B. Phenylmercaptotetrazol, quaternäre Benzthiazolderivate, Benztriazol und ähnliche.

Die Emulsionen können in der üblichen Weise gehärtet sein, beispielsweise mit Formaldehyd oder halogensubstituierten Aldehyden, die eine Carboxylgruppe enthalten wie Mucobromsäure, Diketonen, Methansulfonsäureestern, Dialdehyden und dergleichen.

Weiterhin können die photographischen Schichten mit Härtern des Epoxityps, des heterocyclischen Äthylenimins oder des Acryloyltyps gehärtet werden. Beispiele derartiger Härter sind z.B. in der Deutschen Offenlegungsschrift 2 263 602 oder in der Britischen Patentschrift 1 266 655 beschrieben. Weiterhin ist es auch möglich, die Schichten gemäß dem Verfahren der Deutschen Offenlegungsschrift 2 218 009 zu härten, um farbphotographische Materialien zu erzielen, die für eine Hochtemperaturverarbeitung geeignet sind.

Es ist ferner möglich, die photographischen Schichten bzw. die farbphotographischen Mehrschichtenmaterialien mit Härtern der Diazin-, Triazin oder 1,2-Dihydrochinolin-Reihe zu härten, wie in den Britischen Patentschriften 1 193 290, 1 251 091, 1 306 544, 1 266 655, der Französischen Patentschrift 7 102 716 oder der Deutschen Offenlegungsschrift 23 32 317 beschrieben ist. Beispiele derartiger Härter sind Alkyl- oder Arylsulfonylgruppen-haltige Diazinderivate, Derivate von hydrierten Diazinen oder Triazinen, wie z.B. 1,3,5-Hexahydrotriazin, Fluor-substituierte Diazinderivate, wie z.B. Fluorpyrimidine, Ester von 2-substituierten 1,2-Dihydrochinolin- oder 1,2-Dihydroisochinolin-N-carbonsäuren. Brauchbar sind weiterhin Vinylsulfonsäurehärter, Carbodiimid- oder Carbamoylhärter, wie z.B. in den Deutschen Offenlegungsschriften 2 263 602, 2 225 230 und 1 808 685 der Französischen Patentschrift 1 491 807, der Deutschen Patentschrift 872 153 und der DDR-Patentschrift 7218 beschrieben. Weitere brauchbare Härter sind beispielsweise in der Britischen Patentschrift 1 268 550 beschrieben.

Es werden die üblichen Schichtträger verwendet. Geeignet sind z.B. Folien aus Cellulosenitrat, Celluloseacetat, wie Cellulosetriacetat, Polystyrol, Polyester, wie Polyäthylenterephthalat, Polyolefine, wie Polyäthylen oder Polypropylen, eine barytierte oder eine Polyolefin-kaschierte, wie z.B. eine polyäthylenkaschierte Papierunterlage, sowie Glas und dergleichen.

Erfindungsgemäß wird photographisches Umkehrmaterial mit mindestens einer Silberhalogenidemulsionsschicht bildmäßig belichtet und einer Schwarz-Weiß-Entwicklung sowie gegebenenfalls einem Stoppbad und einer Wässerung unterworfen. Anschließend wird das photographische Material in einem Bad mit der Lösung der erfindungsgemäß stabilisierten Verschleierungsmittel behandelt. Gegebenenfalls kann dieses Bad, welches die Verschleierungsmittel enthält, mit einem Bad, welches zwischen der Erst- und der Zweitentwicklung des photographischen Materials üblich ist, kombiniert werden. Das so behandelte photographische Material wird in einem Zweitentwickler unter Bildung eines positiven Umkehrbildes entwickelt. Zur Einstellung eines alkalischen pH-Wertes im Zweitentwickler können die üblichen Reagenzien verwendet werden. Der Zweitentwickler kann weiterhin die üblichen Bestandteile, wie z.B. Komplexbildner, enthalten.

Gegebenenfalls kann das Photographische Material nach der Behandlung mit dem Bad, welches die Verschleierungsmittel enthält, aber vor der Zweitentwicklung, mit einem alkalischen Bad behandelt werden.

Die Vorteilhaftigkeit des erfindungsgemäßen Verfahrens gegenüber den bisher angewandten Verschleierungsverfahren liegt in der Stabilisierung der Verschleierungsmittel, die insbesondere auch bei höheren pH-Werten zwischen pH 3 und pH 8 gewährleistet ist. Darüber hinaus kann durch einen solchen Zusatz überraschenderweise die bekannte starke Neigung zur Schimmelbildung wirksam unterdrückt werden.

Typische Beispiele für die erfindungsgemäße Verfahrensweise sind im folgenden angegeben, ohne daß aber die Erfindung hierauf beschränkt ist.

### Beispiel 1

Ein handelsübliches farbphotographisches Umkehrmehrschichtenmaterial mit einer rotempfindlichen, einer grünempfindlichen und einer blauempfindlichen Silberhalogenidemulsionsschicht mit einem Gehalt an Farbkupplern für die jeweiligen Teilbilder in den entsprechenden lichtempfindlichen Schichten wird in üblicher Weise bildmäßig belichtet. Anschließend wird das belichtete farbphotographische Material einer Erstentwicklung in einem Entwickler der folgenden Zusammensetzung unterzogen (Mengenangabe pro Liter):

### Entwicklungsbad 1

Nach einem Stoppbad wird das photographische Material gewässert und mit nachfolgend aufgeführten Vorbädern behandelt. Anschließend findet eine Color-Umkehr-Zweitentwicklung in einem Bad folgender Zusammensetzung statt (Mengenangabe pro Liter):

### Entwicklungsbad 2

Anschließend wird das so behandelte photographische Material einem Stoppbad und einer Wässerung unterzogen und in bekannter Weise gebleicht und fixiert und einer Abschlußwässerung unterzogen.

Zur Herstellung der erwähnten Vorbäder wird der Zinn-II-Komplex der Äthylendiamintetraessigsäure entsprechend den Angaben der deutschen Offenlegungsschrift 1 814 834, Beispiel 7, Seite 23, hergestellt. Hierbei werden 3,0 g Zinn-II-Chloridhydrat und die dieser Menge entsprechenden Mengen an restlichen Reaktionspartnern eingesetzt. Die erhaltene Lösung des Zinn-II-Komplexes wird mit so viel Wasser versetzt, daß bei Teilung drei Proben (Probe A, B und C) ä 900 ml erhalten werden.

### Vorbad A

Probe A wird auf pH 5 eingestellt und mit Wasser auf 1000 ml aufgefüllt.

### Vorbad B

Probe B wird mit 3,0 g Acetyl-2-phenylhydrazin, gelöst in 20 ml Methanol, versetzt. Der pH-Wert wird mit Natriumacetat auf 5 eingestellt und die Lösung mit Wasser auf 1000 ml aufgefüllt.

### Vorbad C

Probe C wird mit 2,7 g Hydroxylammoniumsulfat versetzt. Der pH-Wert wird mit Natriumacetat auf 5 eingestellt und die Lösung mit Wasser auf 1000 ml aufgefüllt.

Bei Verwendung von frisch angesetzten Verbädern A, B und C werden jeweils praktisch identische maximale Farbdichten erhalten. Werden die Vorbäder jedoch nach einer Woche Standzeit nach Ansatz eingesetzt, zeigt sich ein deutlicher Abfall der maximalen Farbdichten bei Verwendung des Vorbades A, während bei Einsatz des erfindungsgemäßen Verfahrens (unter Verwendung der Vorbäder B und C) weiterhin ausgezeichnete maximale Farbdichten erhalten werden, was auf die Stabilisierung dieser Vorbäder zurückzuführen ist.

### Beispiel 2

Das in Beispiel 1 beschriebene farbphotographische Umkehrmehrschichtmaterial wird wie in Beispiel 1 beschrieben belichtet und verarbeitet, mit der Abänderung, daß anstelle der in Beispiel 1 beschriebenen Vorbäder die im folgenden aufgeführten vorbäder verwendet werden.

Zur Herstellung dieser Vorbäder werden 12,5 g Natriumgluconat in 80 ml Wasser gelöst und mit 2,5 g Zinn-II-Chloridhydrat versetzt und auf 100 ml aufgefüllt. Jeweils 20 ml dieser Lösung werden zur Herstellung der Vorbäder D, E und F verwendet.

### Vorbad D

20 ml der beschriebenen Lösung werden mit Wasser auf 1000 ml verdünnt und der pH-Wert wird auf 5 eingestellt.

### Vorbad E

20 ml der beschriebenen Lösung werden mit Wasser auf 900 ml verdünnt, mit 5 g Acetyl-2-phenylhydrazin, welches in 30 ml Methanol gelöst ist, versetzt, mit NaOH auf pH 5 eingestellt und mit Wasser auf 1000 ml aufgefüllt.

### Vorbad F

Es wird wie unter Vorbad E beschrieben verfahren, jedoch werden anstelle von 5 g Acetyl-2-phenylhydrazin 4,0 g Hydroxylammoniumsulfat verwendet.

### Vorbad G

Zum weiteren Vergleich wird der Zinn-II-Komplex der Gluconsäure wie in der britischen Patentschrift 1 467 007, Seite 2, Zeilen 50-65, beschrieben hergestellt. Die erhaltene Lösung wird derart mit Wasser verdünnt, daß ihr Gehalt an Zinn-II-Ionen pro Liter dem der Vorbäder. D, E und F entspricht. Als Vorbad eingesetzt wird das gleiche Volumen wie bei den Vorbädern D, E und F.

Während alle der Vorbäder D-G frisch angesetzt praktisch identische maximale Farbdichten ergeben, zeigt sich nach einer Woche Standzeit eine erhebliche Verschlechterung bei Verwendung der Vorbäder G und D, während bei Einsatz der erfindungsgemäßen Verfahrens (unter Verwendung der Vorbäder E und F) weiterhin ausgezeichnete maximale Farbdichten erhalten werden. Dieses ist aus Tabelle 2 ersichtlich.

### Beispiel 3

Das in Beispiel 1 beschriebene farbphotographische Umkehrmehrschichtenmaterial wird wie in Beispiel 1 beschrieben belichtet und weiterverarbeitet, nur werden anstelle der in Beispiel 1 beschriebenen Vorbäder die im folgenden beschriebenen Vorbäder H, und K verwendet. Zur Herstellung dieser Vorbäder werden 6,5 g des Dinatriumsalzes der 1-Hydroxyäthan-1,1-diphosphonsäure in 50 ml Wasser gelöst und mit 5 g Zinn-II-Chloridhydrat versetzt. Dieser Ansatz wird mit Natronlauge versetzt, bis eine klare Lösung entstanden ist. Der pH-Wert dieser Lösung wird auf 5 eingestellt und die Lösung anschließend mit Wasser auf 100 ml aufgefüllt. Zur Herstellung der Vorbäder H, I und K werden jeweils 10 ml dieser Lösung verwendet.

### Vorbad H

10 ml der Lösung werden mit Wasser auf 800 ml verdünnt und durch Zugabe von Eisessig und Natriumacetat gepuffert. Der pH-Wert wird auf 5 eingestellt und die Lösung schließlich auf 1000 ml mit Wasser aufgefüllt.

### Vorbad 1

5 g Acetylphenylhydrazin werden in 30 ml Methanol gelöst und zu 900 ml Wasser gegeben. Mit NaOH wird pH 5 eingestellt. Zu dieser Lösung werden 10 ml der oben angegebenen Lösung des Zinn-II-Komplexes zugegeben und abschließend wird mit Wasser auf 1000 ml aufgefüllt.

### Vorbad K

Es wird wie unter Vorbad I beschrieben verfahren, jedoch werden anstelle des in Methanol gelösten Acetyl-2-phenylhydrazins 2,7 g Hydroxylammoniumsulfat eingesetzt.

Die frisch angesetzten Vorbäder gewährleisten eine ausgezeichnete maximale Farbdichte. Nach einer Standzeit von 2 Wochen jedoch zeigt sich ein deutlicher Abfall der Farbdichten, die mit dem Vorbad H erhalten werden, während bei Einsatz des erfindungsgemäßen Verfahrens (Vorbad I und K) weiterhin ausgezeichnete maximale Farbdichten erhalten werden, wie aus der nachfolgenden Tabelle 3 ersichtlich ist.

### Beispiel 4

Das in Beispiel 1 beschriebene farbphotographische Umkehrmehrschichtenmaterial wird, wie in Beispiel 1 beschrieben, belichtet und weiterverarbeitet, nur werden anstelle der in Beispiel 1 beschriebenen Vorbäder die im folgenden beschriebenen Vorbäder L und M verwendet. Zur Herstellung dieser Vorbäder werden 5 g Zinn-II-Chlorid in 25 ml einer 50 %igen Lösung von 1,2,4-Tricarboxy- butan-2-phosphonsäure gelöst. Diese Lösung wird mit Wasser auf 100 ml aufgefüllt. Zur Herstellung der Vorbäder werden jeweils 10 ml dieser Lösung verwendet.

### Vorbad L

10 ml der Lösung werden mit Wasser auf 1000 ml aufgefüllt und der pH-Wert wird mit NaOH auf pH 5 eingestellt.

### Vorbad M

2,7 g Hydroxylammoniumsulfat werden in 950 ml Wasser gelöst und mit 10 ml der oben angegebenen Lösung versetzt. Der pH-Wert wird mit NaOH auf pH 5 gestellt und es wird mit Wasser auf 1000 ml aufgefüllt.

Die frisch angesetzten Vorbäder L und M gewährleisten eine ausgezeichnete maximale Farbdichte. Nach einer Standzeit von 8 Tagen jedoch zeigt sich ein deutlicher Abfall der Farbdichten die mit dem Vorbad L erhalten werden, während bei Einsatz des erfindungsgemäßen Verfahrens (Vorbad M) weiterhin ausgezeichnete maximale Farbdichten erhalten werden, wie aus der nachfolgenden Tabelle 4 ersichtlich ist.

### Beispiel 5

Das in Beispiel 1 beschriebene farbphotographische Umkehrmehrschichtenmaterial wird, wie in Beispiel 1 beschrieben, belichtet und weiterverarbeitet, nur werden anstelle der in Beispiele 1 beschriebenen Vorbäder die im folgenden beschriebenen Vorbäder N, 0, P und Q verwendet. Zur Herstellung dieser Vorbäder werden 36 g Trinatriumcitrat x 5,5H_{z}0 in 150 ml Wasser gelöst und nach Zufügen von 10 g Zinn-II-Chloriddihydrat gerührt bis eine klare Lösung entstanden ist. Der pH-Wert wird mit Zitronensäure bzw. NaOH auf 5,0 eingestellt, anschließend wird mit Wasser auf 200 ml aufgefüllt.

Zur Herstellung der Vorbäder werden 20 ml dieses Konzentrats mit Wasser auf 1000 ml verdünnt, gegebenenfalls unter Zusatz der in Tabelle 5 aufgeführten Substanzen in den angegebenen Mengen.

Während die frisch angesetzten Vorbäder N, 0, P und Q alle ausgezeichnete und praktisch gleiche Maximaldichten ergeben, zeigt sich nach einer Standzeit von 8 Tagen während der die Proben gerührt wurden, daß das Vergleichsbad N zu einem deutlichen Abfall der Maximaldichten führt, während bei Einsatz der erfindungsgemäß zu verwendenden Bäder weiterhin ausgezeichnete maximale Farbdichten erhalten werden, wie aus der nachfolgenden Tabelle 5 ersichtlich ist.

Die in Tabelle 5 aufgefuhrten Verbindungen entsprechen folgender Struktur

## Patentansprüche

1. Photographisches Umkehrverfahren zur Herstellung von photographischen Bildern durch bildmäßige Belichtung eines mindestens eine Silberhalogenidemulsionsschicht enthaltenden lichtempfindlichen photographischen Materials, Schwarz-Weiß-Entwicklung, Behandlung mit einem Vorbad, welches einen verschleiernden Metallkomplex enthält und danach Behandlung in einem Zweitentwickler, dadurch gekennzeichnet, daß das Vorbad einen pH-Wert von 3-8 aufweist und mindestens ein Stabilisierungsmittel folgender allgemeiner Formel, oder eines Tautomeren davon, oder mindestens ein Salz einer Verbindung dieser allgemeinen Formel, enthält: worin bedeuten:
R¹, R² gleich oder verschieden, Wasserstoff, eine gesättigte oder ungesättigte aliphatische Gruppe, Aryl, eine heterocyclische Gruppe, eine Acylgruppe, die sich ableitet von aliphatischen oder aromatischen Carbon- oder Sulfonsäuren einschließlich Kohlensäuremonoestern, Carbaminsäuren oder Sulfaminsäuren,
X OR^{×} oder NR⁴R⁵, worin R³, R" und R⁵ gleich oder verschieden sind und die unter R¹ angegebene Bedeutung haben;
und/oder
R' und R² zusammen die zur Vervollständigung eines 5- oder 6-gliedrigen Ringes erforderlichen Ringglieder.

2. Verfahren nach Anspruch 1, dadurch gekennzeichent, daß bedeuten:
X OH
R¹ gesättigte oder ungesättigte aliphatische Gruppe, Aryl, eine heterocyclische Gruppe, Acyl, H, und daß als verschleiernde Metallkomplexe Carbonsäure- und/oder Phosphonsäurekomplexe von Zinn-II-lonen verwendet werden.

3. Verfahren nach Anspruch 1, dadurch gekennzeichnet, daß als Stabilisierungsmittel Acetyl-2-phenylhydrazin, Hydroxylammoniumsulfat oder wenigstens eine der folgenden Verbindungen verwendet wird

4. Verfahren nach Anspruch 2, dadurch gekennzeichnet, daß als verschleiernder Metallkomplex wenigstens ein Zinn-II-Komplex der Citronensäure, der 1,2,4-Tricarboxybutan-2-phosphonsäure, der 1 - Hydroxyethan-1, 1-diphosphonsäure, der Gluconsäure oder der Ethylendiamintetraessigsäure verwendet wird.

5. Bad zur Behandlung von Silberhalogenid-haltigen photographischen Materialien, welches verschleiernde Metallkomplexe enthält und welches einen pH-Wert von 3 bis 8 aufweist, dadurch gekennzeichnet, daß mindestens ein Stabilisierungsmittel der folgenden allgemeinen Formel oder eines Tautomeren davon oder mindestens ein Salz einer Verbindung dieser allgemeinen Formel enthalten ist worin bedeuten:
R^{l}, R² gleich oder verschieden, Wasserstoff, eine gesättigte oder ungesättigte aliphatische Gruppe, Aryl, eine heterocyclische Gruppe, eine Acylgruppe, die sich ableitet von aliphatischen oder aromatischen Carbon- oder Sulfonsäuren einschließlich Kohlensäuremonoestern, Carbaminsäuren der Sulfaminsäuren,
X OR³ oder NR⁴R⁵, worin R³, R⁴ und R⁵ gleich oder verschieden sind und die unter R¹ angegebene Bedeutung haben;
und/oder
R¹ und R² zusammen die zur Vervollständigung eines 5- oder 6-gliedrigen Ringes erforderlichen Ringglieder.

6. Bad nach Anspruch 5, dadurch gekennzeichent, daß bedeuten:
X OH
R¹ gesättigte oder ungesättigte aliphatische Gruppe, Aryl, eine heterocyclische Gruppe, Acyl, H, und daß als verschleiernde Metallkomplexe Carbonsäure- und/oder Phosphonsäurekomplexe von Zinn-II-lonen verwendet werden.

7. Bad nach Anspruch 5, dadurch gekennzeichnet, daß als Stabilisierungsmittel Acetyl-2-phenyl- hydrazin, Hydroxylammoniumsulfat oder wenigstens eine der folgenden Verbindungen verwendet wird

8. Bad nach Anspruch 2, dadurch gekennzeichnet, daß als verschleiernder Metallkomplex wenigstens ein Zinn-II-Komplex der Citronensäure, der 1,2,4-Tricarboxybutan-2-phosphonsäure, der 1-Hydroxyethan-1, 1-diphosphonsäure, der Gluconsäure oder der Ethylendiamintetraessigsäure verwendet wird.

9. Verwendung des Bades nach Anspruch 5 zur Herstellung photographischer Bilder.

## Claims

1. A photographic reversal process for the production of photographic images by imagewise exposure of a light-sensitive photographic material containing at least one silver halide emulsion layer, by black and white development, treatment with a pre-bath which contains a fogging metal complex and thereafter treatment in a second developer, characterised in that the pre-bath has a pH value of 3-8 and contains at least one stabilizer of the following general formula or of a tautomeric form thereof, or at least one salt of a compound of this general formula: wherein
R¹ and R², which may be the same or different, denote hydrogen, a saturated or unsaturated aliphatic group, aryl, a heterocyclic group or an acyl group which is derived from aliphatic or aromatic carboxylic or sulphonic acids including carbonic acid monoesters, carbamic acids or sulphamic acids,
X denotes OR³ or NR⁴R⁵ wherein R³, R⁴ and R⁵ are the same or different and have the meaning given under R1_{.}
and/or
R¹ and R² together represent the ring members required for completing a 5-membered or 6- membered ring.

2. A process according to claim 1, characterised in that
X denotes OH
R¹ denotes a saturated or unsaturated aliphatic group, aryl, a heterocyclic group, acyl or H,
and in that the fogging metal complexes used are carboxylic acid and/or phosphonic acid complexes of tin-I I-ions.

3. A process according to claim 1, characterised in that the stabilizer used is acetyl-2-phenylhydrazine, hydroxylammonium sulphate or at least one of the following compounds

4. A process according to claim 2, characterised in that as fogging metal complex at least one tin-II-complex of citric acid, of 1,2,4-tricarboxybutane-2-phosphonic acid, of 1-hydroxyethane-1,1-diphosphonic acid, of gluconic acid or of ethylene diamine tetraacetic acid is used.

5. A bath for treating silver-halide-containing photographic materials which contains fogging metal complexes and which has a pH value of 3 to 8, characterised in that it contains at least one stabilizer of the following general formula or of a tautomeric form thereof, or at least one salt of a compound of this general formula: wherein
R^{I} and R², which may be the same or different, denote hydrogen, a saturated or unsaturated aliphatic group, aryl, a heterocyclic group or an acyl group which is derived from aliphatic or aromatic carboxylic or sulphonic acids including carbonic acid monoesters, carbamic acids or sulphamic acids,
X denotes OR³ or NR⁴R⁵ wherein R³, R⁴ and R⁵ are the same or different and have the meaning given under R¹;
and/or
R¹ and R² together represent the ring members required for completing a 5-membered or 6- membered ring.

6. A bath according to claim 5, characterised in that
X denotes OH
R¹ denotes a saturated or unsaturated aliphatic group, aryl, a heterocyclic group, acyl or H,
and in that the fogging metal complexes used are carboxylic acid and/or phosphonic acid complexes of tin-II-ions.

7. A bath according to claim 5, characterised in that the stabilizer used is acetyl-2-phenylhydrazine, hydroxylammonium sulphate or at least one of the following compounds

8. A bath according to claim 5, characterised in that as fogging metal complex at least one tin-II- complex of citric acid, of 1,2,4-tricarboxybutane-2-phosphonic acid, of 1-hydroxyethane-1,1-diphosphonic acid, of gluconic acid or of ethylene diamine tetraacetic acid is used.

9. Use of the bath according to claim 5 for producing photographic images.

## Revendications

1. Procédé photographique d'inversion pour la production d'images photographiques par exposition suivant une image d'une matériau photographique sensible à la lumière contenant au moins une couche d'émulsion d'halogénure d'argent, développement noir et blanc, traitement par un bain préalable qui contient un complexe métallique producteur de voile et ensuite traitement dans un second révélateur, caractérisé en ce que la bain préalable présente un pH de 3-8 et contient au moins un agent stabilisant de formule générale suivante ou un des ses tautomère, ou au moins un sel d'un composé de cette formule générale: dans laquelle R¹ et R² sont identiques ou différents et représentent l'hydrogène, un groupe aliphatique saturé ou insaturé, un groupe aryle, un groupe hétérocyclique, un groupe acyle dérivé d'acides carboxyliques ou sulfoniques aliphatiques ou aromatiques, y compris les monoesters d'acide carbonique, les acides carbamiques ou les acides sulfamiques, X représente un groupe OR³ ou NR⁴R⁵, dans lequel R³, R⁴ et R⁵ sont identiques ou différents et ont la signification indiquée pour R¹, et/ou R¹ et R² pris ensemble représentent les chaînons nécessaires pour compléter un noyau, de préférence à 5 ou 6 chaînons.

2. Procédé selon la revendication 1, caractérisé en ce que X représente OH, R¹ représente un groupe aliphatique saturé ou insaturé, aryle, un groupe hétérocyclique, acyle, H, et en ce que l'on utilise comme complexes métalliques producteurs de voile des complexes d'acides carboxyliques et/ou phosphoniques d'ions étain Il.

3. Procédé selon la revendication 1, caractérisé en ce que l'on utilise comme agent stabilisant l'acétyl-2 phénylhydrazine, le sulfate d'hydroxylammonium ou au moins un des composés suivants:

4. Procédé selon la revendication 2, caractérisé en ce que l'on utilise comme complexe métallique producteur de voile, au moins un complexe d'étain Il de l'acide citrique, de l'acide 1,2,4-tri- carboxybutane-2-phosphonique, de l'acide 1-hydroxyéthane-1,1-diphosphonique, de l'acide gluconique ou de l'acide éthylènediaminetétracétique.

5. Bain pour le traitement de matériaux photographiques contenant un halogénure d'argent, qui contient des complexes métalliques producteurs de voile et qui présente un pH de 3 à 8, caractérisé en ce qu'il contient au moins un agent stabilisant de formule générale suivante ou un de ses tautomères, ou au moins un sel d'un composé de cette formule générale: dans laquelle R¹ et R² sont identiques ou différents et représentent l'hydrogène, un groupe aliphatique saturé ou insaturé, un groupe aryle, un groupe hétérocyclique, un groupe acyle dérivé d'acides carboxyliques ou sulfoniques aliphatiques ou aromatiques, y compris les monoesters d'acide carbonique, les acides carbamiques ou les acides sulfamiques, X représente un groupe OR³ ou NR⁴R⁵, dans lequel R³, R⁴ et R⁵ sont identiques ou différents et ont la signification indiquée pour R¹, et/ou R^{I} et R² pris ensemble représentent les chaînons nécessaires pour compléter un noyau, de préférence à 5 ou 6 chaînons.

6. Bain selon la revendication 5, caractérisé en ce que X représente OH, R¹ représente un groupe aliphatique saturé ou insaturé, aryle, un groupe hétérocyclique, acyle, H, et en ce que l'on utilise comme complexes métalliques producteurs de voile des complexes d'acides carboxyliques et/ou phosphoniques d'ions étain Il.

7. Bain selon la revendication 5, caractérisé en ce que l'on utilise comme agent stabilisant l'acétyl-2 phénylhydrazine, le sulfate d'hydroxylammonium ou au moins un des composés suivants:

8. Bain selon la revendication 5, caractérisé en ce que l'on utilise comme complexe métallique producteur de voile au moins un complexe d'étain Il de l'acide citrique, de l'acide 1,2,4-tricarboxy- butane-2-phosphonique, de l'acide 1-hydroxyéthane-1,1-diphosphonique, de l'acide gluconique ou de l'acide éthylènediaminetétracétique.

9. Utilisation du bain selon la revendication 5 pour la production d'images photographiques.
